# EUROPÄISCHE PATENTSCHRIFT

(11) **EP 1 303 014 B1**
(45) Veröffentlichungstag und Bekanntmachung des Hinweises auf die Patenterteilung: **01.12.2004**
(21) Anmeldenummer: 02019198.7
(22) Anmeldetag: 02.09.2002
(51) Int. Cl.: H01T 21/02

(54) **Verfahren zur Herstellung von Zündkerzen**
Method of manufacturing of spark plugs
Méthode de fabrication de bougies d'allumage

(30) Priorität: 09.10.2001 DE 10149630
(43) Veröffentlichungstag der Anmeldung: 16.04.2003
(73) Patentinhaber: Beru AG, 71636 Ludwigsburg (DE)
(72) Erfinder: Niessner, Werner, 71711 Steinheim (DE)
(74) Vertreter: Pohlmann, Eckart, Dipl.-Phys.

(56) Entgegenhaltungen:
- PATENT ABSTRACTS OF JAPAN vol. 2000, no. 14, 5. März 2001 (2001-03-05) & JP 2000 306654 A (NGK SPARK PLUG CO LTD), 2. November 2000 (2000-11-02)
- PATENT ABSTRACTS OF JAPAN vol. 017, no. 319 (E-1383), 17. Juni 1993 (1993-06-17) & JP 05 036462 A (NGK SPARK PLUG CO LTD), 12. Februar 1993 (1993-02-12)
- PATENT ABSTRACTS OF JAPAN vol. 2000, no. 02, 29. Februar 2000 (2000-02-29) & JP 11 329667 A (NGK SPARK PLUG CO LTD), 30. November 1999 (1999-11-30)

## Beschreibung

Die Erfindung betrifft ein Verfahren zur Herstellung von Zündkerzen mit Mittel- und Körperelektrode(n), die mit Edelmetalleinsätzen armiert sind.

Aus Patent Abstracts of Japan, Volume 2000, No. 14 sowie der JP-A-2000306654 ist es bekannt, eine Zündkerze herzustellen, bei der ein Edelmetallelement auf der Zündfläche der Mittelelektrode angeordnet ist.

Die der Erfindung zugrunde liegende Aufgabe besteht darin, ein Verfahren der eingangs genannten Art anzugeben, das mit hoher Fertigungssicherheit schnell und wirtschaftlich durchgeführt werden kann.

Diese Aufgabe wird gemäß der Erfindung durch das im Anspruch 1 angegebene Verfahren gelöst. Weitere vorteilhafte Ausgestaltungen der Erfindung ergeben sich aus den Ansprüchen 2 bis 6.

Die Erfindung wird anhand der beiliegenden Figuren 1 bis 3 näher erläutert.

Hierbei sind
Figur 1 ein schematischer Längsschnitt durch den Spitzenbereich einer Mittelelektrode einer erfindungsgemäßen Zündkerze mit gegenüberliegender Schweißelektrode;
Figur 2a und 2b schematische Längsschnitte durch den Spitzenbereich der Mittelelektrode 1 mit integrierter Edelmetallkugel 2 (Figur 2a), und mit zusätzlicher Fixierung der Edelmetallkugel 2 durch Laserschmelzpunkte 5 (Figur 2b);
Figur 3 ein schematischer Längsschnitt durch den Spitzenbereich einer erfindungsgemäßen Zündkerze, einschließlich Körperelektrode.

Gemäß Figur 1 weist die Mittelelektrode einer bevorzugten Ausführungsform der Erfindung eine pyramidenförmige Spitze (Rundpyramide) 9 auf, wobei der Basisdurchmesser der Spitze 9 den Durchmesser d besitzt. Gegenüberliegend ist eine Schweißelektrode 3 angeordnet, in deren Stirnfläche eine Edelmetallkugel 2, die in ihrer bevorzugtesten Ausführungsform aus Iridium/Iridiumlegierung besteht, gelagert ist; sie weist ebenfalls einen Durchmesser von d auf. Für übliche Zündkerzen liegt der Durchmesser d im Bereich von 0,4 bis 1,0 mm, insbesondere von 0,6 bis 0,8 mm.

Erfindungsgemäß wird die Edelmetallkugel 2 in der Stirnfläche der Mittelelektrode dadurch eingebettet, dass die pyramidenförmigen Mittelelektrodenspitze 9 auf die Edelmetallkugel 2 aufgedrückt und verflüssigt wird, wobei das Material der Spitze 9 die Edelmetallkugel 2 in dem Maße umfließt, in dem sie nicht in der Stirnfläche der Schweißelektrode 3 eingebettet ist; bevorzugt ist die Edelmetallkugel 2 etwa hälftig in der Stirnfläche der Schweißelektrode 3 versenkt gelagert.

Nach Erkalten des Materials der Mittelelektrodenspitze 9 werden Schweißelektrode 3 und Mittelektrode 1, in der nunmehr die Edelmetallkugel 2 etwa hälftig eingebettet ist, getrennt. Dieser Zustand wird in Figur 2a wiedergegeben, während in Figur 2b dargestellt wird, dass die Edelmetallkugel 2 zusätzlich durch Laserschmelzpunkte in der Stirnfläche der Mittelelektrode 1 fixiert ist.

In entsprechender Weise kann in die Stirnfläche(n) der Körperelektrode(n) 8 die kugelförmige Edelmetallarmierung 2 eingebracht werden.

## Patentansprüche

1. Verfahren zur Herstellung von Zündkerzen mit Mittel- und Körperelektrode(n), die mit Edelmetalleinsätzen armiert sind, **dadurch gekennzeichnet, dass** man die Spitze (9) der Mittelelektrode (1) pyramidenförmig mit einem Basisdurchmesser (d) ausbildet; dass man eine Edelmetallkugel (2) mit einem Durchmesser (d) stirnseitig in einer Schweißelektrode (3) lagert; dass man unter Verflüssigung der Mittelelektrodenspitze (9) diese auf die Edelmetallkugel (2) unter definierter Schweißanpreßkraft und definierten Schweißparametern zum Verflüssigen der Mittelelektrodenspitze (9) drückt, wobei das verflüssigte Material der Mittelelektrodenspitze (9) die Edelmetallkugel (2) teilweise umfließt; und dass man nach dem Erstarren des verflüssigten Materials der Mittelelektrodenspitze (9) die Schweißelektrode (3) von der Mittelelektrode (1) mit eingebetteter Edelmetallkugel (2) trennt.

2. Verfahren nach Anspruch 1, **dadurch gekennzeichnet, dass** man in gleicher Weise die Körperelektrode(n) (8) mit einer Edelmetallkugel (2) armiert.

3. Verfahren nach Anspruch 1 oder 2, **dadurch gekennzeichnet, dass** das Schweißen als Widerstandsschweißen durchgeführt wird.

4. Verfahren nach einem der vorhergehenden Ansprüche, **dadurch gekennzeichnet, dass** die Edelmetallkugel (2) aus Iridium oder Iridiumlegierung besteht.

5. Verfahren nach einem der vorhergehenden Ansprüche, **dadurch gekennzeichnet, dass** man durch Laserschmelzpunkte (5) eine weitere Fixierung der Edelmetallkugel (2) in der Stirnfläche der Mittelelektrode (1) bzw. der Körperelektrode (n) (8) bewirkt.

6. Verfahren nach einem der vorhergehenden Ansprüche, **dadurch gekennzeichnet, dass** der Durchmesser (d) der Edelmetallkugel (2) 0,4 bis 1,0 mm, vorzugsweise 0,6 bis 0,8 mm beträgt.

## Claims

1. Method for manufacturing spark plugs with central and earth electrode(s) which are fitted with noble metal inserts, **characterised in that** the tip (9) of the central electrode (1) is configured in the shape of a pyramid having a base width (d); **in that** a noble metal ball (2) having a diameter (d) is mounted on the end of a welding electrode (3); **in that** the tip (9) of the central electrode is liquefied and pressed on to the noble metal ball (2) using a defined welding pressure and defined welding parameters for liquefying the central electrode tip (9), the liquefied material of the central electrode tip (9) flowing partially around the noble metal ball (2); and **in that** after solidification of the liquefied material of the central electrode tip (9) the welding electrode (3) is separated from the central electrode (1) with embedded noble metal ball (2).

2. Method according to claim 1, **characterised in that** the earth electrode (s) (8) is/are fitted in the. same way with a noble metal ball (2).

3. Method according to claim 1 or 2, **characterised in that** the welding is carried out in the form of resistance welding.

4. Method according to any one of the preceding claims, **characterised in that** the noble metal ball (2) is made of iridium or iridium alloy.

5. Method according to any one of the preceding claims, **characterised in that** a further fixing of the noble metal ball (2) in the end face of the central electrode (1) and/or of the earth electrode(s) is effected by means of laser fusion spots (5).

6. Method according to any one of the preceding claims, **characterised in that** the diameter (d) of the noble metal ball (2) is 0.4 to 1.0 mm, preferably 0.6 to 0.8 mm.

## Revendications

1. Procédé de fabrication de bougies d'allumage avec des électrodes centrales et de masse qui sont renforcées par des inserts en métal précieux, **caractérisé en ce que** la pointe (9) de l'électrode centrale (1) est configurée en forme de pyramide avec un diamètre de base (d), **en ce qu'**une bille en métal précieux (2) avec un diamètre (d) est logée du côté frontal dans une électrode de soudure (3), **en ce que**, la pointe (9) de l'électrode centrale étant fluidifiée, celle-ci est appliquée sur la bille en métal précieux (2) avec une force de pression de soudure définie et avec des paramètres de soudures définis pour la fluidification de la pointe (9) de l'électrode centrale, alors que le matériau fluidifié de la pointe (9) de l'électrode centrale s'écoule partiellement autour de la bille en métal précieux (2), et **en ce qu'**après la solidification du matériau fluidifié de la pointe (9) de l'électrode centrale, l'électrode de soudure (3) est séparée de l'électrode centrale (1) dans laquelle est noyée la bille en métal précieux (2).

2. Procédé selon la revendication 1, **caractérisé en ce que** l'électrode(les électrodes) de masse (8) est(sont) renforcée(s) de la même manière avec une bille en métal précieux (2).

3. Procédé selon la revendication 1 ou 2, **caractérisé en ce que** l'opération de soudure est réalisée comme soudure par résistance.

4. Procédé selon l'une quelconque des revendications précédentes, **caractérisé en ce que** la bille en métal précieux (2) se compose d'iridium ou d'un alliage d'iridium.

5. Procédé selon l'une quelconque des revendications précédentes, **caractérisé en ce qu'**à l'aide de points de fusion au laser (5) on obtient une fixation supplémentaire de la bille en métal précieux (2) dans la surface frontale de l'électrode centrale (1) ou de l'électrode(des électrodes) de masse (8).

6. Procédé selon l'une quelconque des revendications précédentes, **caractérisé en ce que** le diamètre (d) de la bille en métal précieux (2) est de 0,4 mm à 1,0 mm, de préférence de 0,6 mm à 0,8 mm.
